# EUROPÄISCHE PATENTSCHRIFT

(11) **EP 1 637 510 B1**
(45) Veröffentlichungstag und Bekanntmachung des Hinweises auf die Patenterteilung: **26.03.2014**
(21) Anmeldenummer: 05019400.0
(22) Anmeldetag: 07.09.2005
(51) Int. Cl.: C06C 15/00

(54) **Verwendung einer Infrarot-Leuchtmasse für ein Zivilflugzeug**
Use of a infrared radiation generating material for a civil airplane
Utilisation d'une masse à pouvoir éclairant dans l'infrarouge pour un avion civil

(30) Priorität: 11.09.2004 DE 102004043991
(43) Veröffentlichungstag der Anmeldung: 22.03.2006
(73) Patentinhaber: Diehl BGT Defence GmbH & Co. KG, 88662 Überlingen (DE)
(72) Erfinder: Koch, Ernst-Christian, Dr., 67657 Kaiserslautern (DE)
(74) Vertreter: Diehl Patentabteilung

(56) Entgegenhaltungen:
- WO-A1-94/02436
- US-A- 4 131 499
- US-A- 4 499 723
- US-A1- 2002 157 557
- US-A1- 2004 011 235
- US-B1- 6 214 139
- US-B1- 6 364 975
- US-B1- 6 427 599

## Beschreibung

Die vorliegende Erfindung betrifft die Verwendung eines Infrarot-Täuschkörpers für ein Zivilflugzeug, wobei der Infrarot-Tauschkörper eine Infrarot-Leuchtmasse zum Erzeugen einer Infrarot-Strahlung umfasst.

Im militärischen Bereich werden zur Bekämpfung von Luftzielen, wie beispielsweise Strahlflugzeugen, Hubschraubern und Transportmaschinen, Flugkörper wie Luft-Luft-und Boden-Luft-Lenkflugkörper eingesetzt, welche die vom Triebwerk des Ziels ausgehende Infrarot (IR) - Strahlung, vornehmlich im Bereich zwischen 0,8 und 5 *µ*m, mit Hilfe eines auf IR-Strahlung empfindlichen Suchkopfes anpeilen und verfolgen. Zur Abwehr dieser Flugkörper werden daher Täuschkörper (auch Flares genannt) eingesetzt, welche die IR-Signatur des Ziels imitieren, um anfliegende Lenkflugkörper abzulenken. Derartige Täuschkörper können auch präventiv eingesetzt werden, um die Erfassung von Zielen durch die Herabsetzung des Kontrasts der Szene zu erschweren oder sogar zu verhindern. Infrarot-Tauschkörper sind aus US 6427599 und US20040011235 bekannt.

Pyrotechnische Infrarot (IR - Täuschkörper finden typischerweise in militärischen Szenarien Anwendung. Neuerdings werden aber auch zivile Flugzeuge durch IRgesteuerte Flugkörper bedroht. Zivile Flugzeuge sind insbesondere durch so genannte MANPADS (Man Portable Air Defense Sytems) gefährdet. Typische MANPADS im Sinne einer asymmetrischen Bedrohung von zivilen Flugzeugen sind zum Beispiel die SA-7, SA-14, SA-16, SA-18 und die STINGER-Modelle Basic, POST und RMP.

Zivile Flugzeuge sind im Gegensatz zu Militärflugzeugen nur während der Start und Landephase bedroht. Zwar wäre auch eine Bedrohung in der Reiseflughöhe (> 10.000 m) denkbar, doch würde dies Waffensysteme erfordern, die zumindest nicht in befriedetem Gebiet für Terroristen ohne weiteres verfügbar sind und auch nicht mit der notwendigen Tarnung einzusetzen sind, so wie dies bei MANPADS der Fall ist. Die Bedrohung der zivilen Flugzeuge in der Start- und Landephase ist besonders prekär, weil ein Passagierflugzeug im Gegensatz zu agileren kleinen militärischen Plattformen nicht in der Lage ist, taktische Manöver zu fliegen, um einer erkannten Bedrohung auszuweichen. Zusätzlich bietet ein startendes Flugzeug eine besonders intensive !R-Signatur, was die Aufschaltung eines Suchkopfes erleichtert.

Da das für den Schutz der zivilen Flugzeuge zur Verfügung stehende Zeitfenster somit sehr begrenzt ist, bilden pyrotechnische IR-Täuschkörper die bevorzugten Gegenmaßnahmen bei der Bekämpfung von IR-gesteuerten Flugkörpern.

Herkömmliche IR-Täuschkörper für militärische Anwendungen sind aber durch bestimmte Merkmale gekennzeichnet, die einen Einsatz für das oben beschriebene Szenario erschweren.

So verbrennen die pyrotechnischen Wirkladungen herkömmlicher IR-Täuschkörper mit einer starken sichtbaren Licht- und Rauchentwicklung gleichermaßen. Da der Ausstoß von Täuschkörpern und die Sichtbarkeit dieser Maßnahme zu Panik unter den Fluggästen am Boden und in der Luft führen kann, sollte die visuelle Signatur solcher Täuschkörper bei Tag und bei Nacht möglichst gering sein. Weiterhin ist zu befürchten, dass ausgestoßene Täuschkörper brennend zu Boden fallen und dort Brände auslösen können. Typische Wirkladungen besitzen eine Brennzeit von mehr als 3,5 Sekunden, sodass in Bodennähe ausgestoßene Täuschkörper ohne weiteres brennend auf die Rollbahn oder im Flughafenumfeld herunter fallen können.

Die Nachteile bekannter spektral angepasster Wirkmassen für IR-Täuschkörper für die Anwendung zum Schutz von zivilen Flugzeugen sind also eine hohe Lichtstärke im visuellen Bereich bei Verwendung von Metallen als leistungssteigernde Zusätze, sichtbare Rauchspuren durch die Bildung kondensierter Produkte, und Brandgefahr am Boden durch lange Brenndauer der Wirkmassen.

Ausgehend von der oben beschriebenen Problematik herkömmlicher Infrarot-Täuschkörper liegt daher der Erfindung die Aufgabe zugrunde, eine Infrarot-Leuchtmasse bereitzustellen, die für Infrarot-Täuschkörper zum Schutz von zivilen Flugzeugen geeignet ist. Insbesondere soll die Infrarot-Leuchtmasse nur eine geringe Lichtstärke im visuellen Bereich und eine geringe Rauchbildung aufweisen.

Diese Aufgabe wird gelöst durch die Verwendung eines Infrarot-Tauschkörpers mit den Merkmalen des Anspruchs 1. Vorteilhafte Ausgestaltungen und Weiterbildungen der Erfindung sind Gegenstand der abhängigen Ansprüche.

Die Infrarot-Leuchtmasse zum Erzeugen einer Infrarot-Strahlung enthält einen Brennstoff, ein Oxidationsmittel und ein Bindemittel, im Gegensatz zu herkö mmlichen Infrarot-Leuchtmassen erfindungsgemäß aber keine Metalle oder metallhaltigen Verbindungen und keine Halogene oder halogenhaltigen Verbindungen. Da die Infrarot-Leuchtmasse keine Halogene oder halogenartigen Verbindungen enthält, wird die Bildung hygroskopischer HCl verhindert, mit anderen Worten die sichtbare Rauchbildung unterdrückt bzw. minimiert. Aufgrund der fehlenden Metalle oder metallhaltigen Verbindungen ist die Signatur der Infrarot-Leuchtmasse im sichtbaren Bereich und im nahen Infrarotbereich deutlich minimiert.

Der Brennstoff der Infrarot-Leuchtmasse ist ausgewählt aus der Gruppe bestehend aus Hexacyanobenzol und nitrierten Cyanobenzolen. Der Abbrand dieser Brennstoffe erfolgt ohne erkennbare Rauchsignatur und mit nur geringer Strahlungsintensität im sichtbaren Bereich.

In einer Ausgestaltung der Erfindung ist der Brennstoff in einem Massenanteil von etwa 10 Gew.-% bis etwa 55 Gew.-%, bevorzugter von etwa 10 Gew.-% bis etwa 35 Gew.-% in der erfindungsgemäßen Infrarot-Leuchtmasse enthalten ist.

In der Infrarot-Leuchtmasse, die in der Erfindung verwendet wird, wird ein Oxidationsmittel eingesetzt, das selbst keine Rauchbildung und keine Emission im sichtbaren Bereich und nahen Infrarotbereich zeigt. Typische Beispiele eines solchen signaturarmen Oxidationsmittels sind zum Beispiel aus Hexanitroethan (HNE) C₂(NO₂)₆, Ammoniumdinitramid (ADN) NH₄N(NO₂)₂ und Hydraziniumnitroformat (HNF) C(NO₂)₃N₂H₅.

Weitere geeignete Oxidationsmittel sind Stoffe der allgemeinen Zusammensetzung CₓH_{y}N_{z}Oₘ mit einer Sauerstoffbilanz von wenigstens etwa 15 Gew.-%, idealerweise wenigstens etwa 25 Gew.-%. Dabei beschreibt die Sauerstoffbilanz den Massenanteil verfügbaren Sauerstoffs nach der formalen Oxidation verbrennlicher Bestandteile der Verbindung, wie H und C.

Es ist ein Merkmal der Erfindung, dass das Oxidationsmittel keine Halogene enthält, um die Bildung hygroskopischer HCl zu verhindern. Auch enthält die erfindungsgemäße Wirkladung keine Alkalimetalle, um die Signatur im sichtbaren und nahen Infrarot soweit wie möglich zu minimieren.

Das Oxidationsmittel ist vorzugsweise in einem Massenanteil von etwa 40 Gew.-% bis etwa 85 Gew.-%, besonders bevorzugt von etwa 55 Gew.-% bis etwa 85 Gew.-% in der erfindungsgemäßen Infrarot-Leuchtmasse enthalten.

Als Bindemittel werden beispielsweise Polynitropolyphenylen (PNP) und Glycidylazidpolymer (GAP) eingesetzt. Diese Materialien sind energetische und zugleich unempfindliche Binder, die bei einer ausgeglichenen Sauerstoffbilanz der Wirkmasse rußfrei und ohne nennenswerte Signatur im sichtbaren Bereich abbrennen. Das energetische Bindemittel übernimmt dabei auch die Funktion der herkömmlicherweise in den Leuchtmassen enthaltenen Metalle, welche die Reaktionswärme sonst schnell weiterleiten.

Das Bindemittel ist bevorzugt in einem Massenanteil von etwa 1,5 Gew.-% bis etwa 5 Gew.-% in der Infrarot-Leuchtmasse der Erfindung enthalten.

Ein weiteres Merkmal der Erfindung ist die Überlegung, die Wirkladung in einer Munition so zu dimensionieren, dass keine Gesamt-Brennzeiten über 1,5 Sekunden erreicht werden. Dies erfolgt beispielsweise über die Wahl eines genügend großen Verhältnisses von Oberfläche zu Volumen der Infrarot-Leuchtmasse von wenigstens etwa 4.

Die vorteilhafte Einsetzbarkeit der oben beschriebenen Infrarot-Leuchtmasse in einem Infrarot-Tauschkörper für ein Zivilflugzeug liegt insbesondere darin, dass die erfindungsgemäße Infrarot-Leuchtmasse beim Abbrand keine Visualisierung erzeugt, d.h. es erfolgt keine Rauchbildung und nur eine sehr geringe Strahlungsintensität im sichtbaren Bereich.

Die beiliegende Figur zeigt beispielhaft die Strahldichte I gegenüber der Wellenlänge λ für eine Infrarot-Leuchtmasse auf der Basis von 35 Gew.-% Hexacyanobenzol, 60 Gew.-% Hexanitroethan und 5 Gew.-% Polynitropolyphenylen. Die Leuchtmasse zeigt eine starke selektive Ausstrahlung zwischen 3 und 5 *µ*m (so genanntes β-Band) und auch zwischen 2 und 3 *µ*m (so genanntes α-Band), bildet also die Signatur eines Flugzeugtriebwerks gut nach.

## Patentansprüche

1. Verwendung eines Infrarot-Täuschkörpers für ein Zivilflugzeug, wobei der Infrarot-Täuschkörper eine Infrarot-Leuchtmasse zum Erzeugen einer Infrarot-Strahlung umfasst, wobei die Infrarot-Leuchtmasse einen Brennstoff, ein Oxidationsmittel und ein Bindemittel umfasst,
wobei die Infrarot-Leuchtmasse keine Metalle oder metallhaltigen Verbindungen und keine Halogene oder halogenhaltigen Verbindungen enthält, und wobei der Brennstoff ausgewählt ist aus der Gruppe bestehend aus Hexacyanobenzol und nitrierten Cyanobenzolen.

2. Verwendung nach Anspruch 1,
wobei der Brennstoff in einem Anteil von etwa 10 Gew.-% bis etwa 55 Gew.-% enthalten ist.

3. Verwendung nach Anspruch 2,
wobei der Brennstoff in einem Anteil von etwa 10 Gew.-% bis etwa 35 Gew.-% enthalten ist.

4. Verwendung nach einem der Ansprüche 1 bis 3,
wobei das Oxidationsmittel ausgewählt ist aus der Gruppe bestehend aus Hexanitroethan, Ammoniumdinitramid und Hydraziniumnitroformat.

5. Verwendung nach einem der Ansprüche 1 bis 3,
wobei das Oxidationsmittel ein Stoff der allgemeinen Zusammensetzung CₓH_{y}N_{z}Oₘ ist.

6. Verwendung nach Anspruch 5,
wobei die Sauerstoffbilanz des Oxidationsmittels wenigstens etwa 15 Gew.-%, bevorzugt wenigstens etwa 25 Gew.-% beträgt.

7. Verwendung nach einem der vorhergehenden Ansprüchen,
wobei das Oxidationsmittel in einem Anteil von etwa 40 Gew.-% bis etwa 85 Gew.-% enthalten ist.

8. Verwendung nach Anspruch 7,
wobei das Oxidationsmittel In einem Anteil von etwa 55 Gew.-% bis etwa 85 Gew.-% enthalten ist.

9. Verwendung nach einem der Ansprüche 1 bis 8,
wobei das Bindemittel ausgewählt ist aus der Gruppe bestehend aus Polynitropolyphenylen und Glycidylazidpolymer.

10. Verwendung nach einem der vorhergehenden Ansprüche,
wobei das Bindemittel in einem Anteil von etwa 1,5 Gew.-% bis etwa 5 Gew.-% enthalten ist.

11. Verwendung nach einem der vorhergehenden Ansprüche,
wobei die Brenndauer der Infrarot-Leuchtmasse maximal etwa 1,5 Sekunden beträgt.

12. Verwendung nach Anspruch 11,
wobei das Verhältnis von Oberfläche zu Volumen der Infrarot-Leuchtmasse wenigstens etwa 4 beträgt.

## Claims

1. Use of an infrared flare for a civil aircraft, wherein the infrared flare comprises an infrared phosphorescent material for generating infrared radiation, wherein the infrared phosphorescent material comprises a fuel, an oxidizing agent and a binder, wherein the infrared phosphorescent material contains no metals or metal-containing compounds and no halogens or halogen-containing compounds, and wherein the fuel is selected from the group consisting of hexacyanobenzene and nitrated cyanobenzenes.

2. Use according to Claim 1, wherein the fuel is contained in a proportion of about 10% by weight to about 55% by weight.

3. Use according to Claim 2, wherein the fuel is contained in a proportion of about 10% by weight to about 35% by weight.

4. Use according to any of Claims 1 to 3, wherein the oxidizing agent is selected from the group consisting of hexanitroethane, ammonium dinitramide and hydrazinium nitroformate.

5. Use according to any of Claims 1 to 3, wherein the oxidizing agent is a substance of the general composition CₓH_{y}N_{z}Oₘ.

6. Use according to Claim 5, wherein the oxygen balance of the oxidizing agent is at least about 15% by weight, preferably at least about 25% by weight.

7. Use according to any of the preceding claims, wherein the oxidizing agent is contained in a proportion of about 40% by weight to about 85% by weight.

8. Use according to Claim 7, wherein the oxidizing agent is contained in a proportion of about 55% by weight to about 85% by weight.

9. Use according to any of Claims 1 to 8, wherein the binder is selected from the group consisting of polynitropolyphenylene and glycidyl azide polymer.

10. Use according to any of the preceding claims, wherein the binder is contained in a proportion of about 1.5% by weight to about 5% by weight.

11. Use according to any of the preceding claims, wherein the duration of combustion of the infrared phosphorescent material is not more than about 1.5 seconds.

12. Use according to Claim 11, wherein the ratio of surface to volume of infrared phosphorescent material is at least about 4.

## Revendications

1. Application d'un leurre à infrarouges pour un aéronef civil, le leurre à infrarouges comprenant une masse luminescente à infrarouges pour générer un rayonnement infrarouge, la masse luminescente à infrarouges comprenant un combustible, un agent oxydant et un liant,
la masse luminescente à infrarouges ne contenant aucun métal ni composé métallique et aucun halogène ni composé halogéné, et le combustible étant choisi dans le groupe constitué de l'hexacyanobenzol et du cyanobenzène nitré.

2. Application selon la revendication 1, avec laquelle le combustible est contenu dans une part d'environ 10 % massiques à environ 55 % massiques.

3. Application selon la revendication 2, avec laquelle le combustible est contenu dans une part d'environ 10 % massiques à environ 35 % massiques.

4. Application selon l'une des revendications 1 à 3, avec laquelle l'agent oxydant est choisi dans le groupe composé d'hexanitroéthane, d'ammonium dinitramide et de nitroformate d'hydrazinium.

5. Application selon l'une des revendications 1 à 3, avec laquelle l'agent oxydant est une substance ayant pour composition générale CₓH_{y}N_{z}Oₘ.

6. Application selon la revendication 5, avec laquelle le bilan d'oxygène de l'agent oxydant est inférieur à environ 15 % massiques, de préférence inférieur à environ 25 % massiques.

7. Application selon l'une des revendications précédentes, avec laquelle l'agent oxydant est contenu dans une part d'environ 40 % massiques à environ 85 % massiques.

8. Application selon la revendication 7, avec laquelle l'agent oxydant est contenu dans une part d'environ 55 % massiques à environ 85 % massiques.

9. Application selon l'une des revendications 1 à 8, avec laquelle le liant est choisi dans le groupe composé de polynitropolyphénylène et de glycidyl azide polymère.

10. Application selon l'une des revendications précédentes, avec laquelle le liant est contenu dans une part d'environ 1,5 % massiques à environ 5 % massiques.

11. Application selon l'une des revendications précédentes, avec laquelle la durée de combustion de la masse luminescente à infrarouges est au maximum égale à 1,5 secondes.

12. Application selon la revendication 11, avec laquelle le rapport entre la surface et le volume de la masse luminescente à infrarouges est au moins égal à 4.
